# EUROPÄISCHE PATENTSCHRIFT

(11) **EP 2 933 322 B1**
(45) Veröffentlichungstag und Bekanntmachung des Hinweises auf die Patenterteilung: **07.11.2018**
(21) Anmeldenummer: 15000877.9
(22) Anmeldetag: 25.03.2015
(51) Int. Cl.: C11B 11/00

(54) **VERFAHREN ZUR AUFBEREITUNG VON TIERISCHEN UND PFLANZLICHEN WACHSEN**
METHOD FOR THE TREATMENT OF ANIMAL AND VEGETABLE WAXES
PROCÉDÉ DE PRÉPARATION DE CIRES ANIMALES ET VÉGÉTALES

(30) Priorität: 14.04.2014 DE 102014005404
(43) Veröffentlichungstag der Anmeldung: 21.10.2015
(73) Patentinhaber: Kahl GmbH & Co. KG, 22946 Trittau (DE)
(72) Erfinder: Richter, Ulrich, 23795 Bad Segeberg (DE); Schlüter, Marc, 22339 Hamburg (DE); Nagorny, Nicolai, 22949 Ammersbek (DE); Huntenburg, Ulrich, 22395 Hamburg (DE); Peleikis, Karl-Heinz, 22946 Trittau (DE)
(74) Vertreter: Emmel, Thomas

(56) Entgegenhaltungen:
- CN-A- 1 252 090
- GB-A- 675 001
- JP-A- H0 711 284
- JP-A- H0 711 286
- US-A- 2 456 661
- M Fernandez ET AL: "Analytical Methods for Pesticide Residue Determination in Bee Products", Journal of Food Protection, 25 March 2002 (2002-03-25), pages 1502-1511, XP055351162, Retrieved from the Internet: URL:http://jfoodprotection.org/doi/pdf/10. 4315/0362-028X-65.9.1502 [retrieved on 2017-03-02]
- "Purification of natural crude wax,ensuring effective removal of undesiredingredients", WPI/DERWENT, 19 July 1994 (1994-07-19), XP002962011, & JP H06 200289 A (NIPPON PETROCHEMICALS CO LTD) 19 July 1994 (1994-07-19)
- E KORTA ET AL: "Determination of amitraz and other acaricide residues in beeswax", ANALYTICA CHIMICA ACTA, vol. 475, no. 1-2, 1 January 2003 (2003-01-01), pages 97-103, XP055351394, AMSTERDAM, NL ISSN: 0003-2670, DOI: 10.1016/S0003-2670(02)01221-7

## Beschreibung

Die Erfindung bezieht sich auf ein Verfahren zur Verringerung von Schädlingsbekämpfungsmittel in tierischen und pflanzlichen Wachsen.

Typische tierische Wachse sind z.B. Bienenwachs oder Wollwachs; unter den pflanzlichen Wachsen finden sich z.B. Zuckerrohrwachs, Reiswachs, Carnaubawachs oder Candelillawachs, um nur einige Beispiele zu nennen.

Wachse finden sich in einer Vielzahl von unterschiedlichen Produkten. Insbesondere bei pharmazeutischen Produkten ist es erforderlich und bei kosmetischen Produkten zumindest erwünscht, dass die dort verarbeiteten Wachse die in der Pharmakopöe festgelegten Kriterien erfüllen, d.h. möglichst keine schädlichen Fremdstoffe enthalten.

Ein wesentliches Problem in Bezug auf die Wachsreinheit stellt der Einsatz von Schädlingsbekämpfungsmitteln wie Pflanzenschutzmitteln oder Insektiziden dar. In sensiblen Produkten wird daher zumeist pflanzliches bzw. tierisches Wachs verwendet, das aus Gegenden stammt, in denen keine Schädlingsbekämpfungsmittel eingesetzt werden.

Diese Strategie ist aber zunehmend schwieriger umzusetzen. Insbesondere der weltweite Vormarsch unterschiedlicher Schädlinge, wie z.B. der für das Bienensterben mitverantwortlichen Varroa-Milbe, macht einen flächendeckenden Einsatz von Schädlingsbekämpfungsmitteln erforderlich, der auch vor bislang unberührten Gebieten nicht halt macht oder halt machen wird. Man muss daher damit leben, dass in Zukunft zunehmend nur noch begrenzt pflanzliche oder tierische Wachse zur Verfügung stehen, die den Anforderungen der Pharmakopöe genügen.

Zukünftig wird es also zunehmend erforderlich sein, die zur Verfügung stehenden belasteten Wachse so aufzubereiten, dass sie den Reinheitsanforderungen entsprechen.

US2456661A beschreibt ein Extraktionsverfahren von Rohwax mit n-Propylalkohol oder Isopropylalkohol wobei als Minimum das dreifache des Lösungsmittels benutzt wird. JPH 06200289 A beschreibt ein Extraktionsverfahren von Rohwax mit 1-4C Alkohol im flüssigen Zustand in einem Verhältnis von 1:3-1:30.

E KORTA ET AL: "Determination of amitraz and other acaricide residues in beeswax",ANALYTICA CHIMICA ACTA,Bd. 475, Nr. 1-2, 1. Januar 2003 (2003-01-01), Seiten 97-103 offenbart ein Analytisches Verfahren, noch dem Pestizide aus Bienenwachs mit Methanol extrahiert werden können. Das Verfahren wird mit hartem (nicht erwärmten) Wachs durchgeführt. Zu 2g Wachs werden 15ml Methanol gegeben. Bei diesem Verfahren ist die Anwendung von Ultraschall erforderlich. M Fernandez ET AL: "Analytical Methods for Pesticide Residue Determination in Bee Products",Journal of Food Protection, 25. März 2002 (2002-03-25), Seiten 1502-1511 offenbart ein Extraktionsverfahren für Pestizide (unter anderem Fluvalinat). Erst werden das Bienenwachs und ein polares Lösungsmittel im flüssigen Zustand vermischt. Die Mischung wird abgekühlt, sodass das Wachs sich festigt, aber das Lösungsmittel flüssig bleibt, danach wird das Lösungsmittel entfernt.

Aufgabe der Erfindung ist es, ein Verfahren zu schaffen, mit dem sich der Anteil an unerwünschten schädlichen Substanzen, insbesondere Schädlingsbekämpfungsmitteln, in Wachs schonend verringern lässt.

Gelöst wird diese Aufgabe mit einem Verfahren, das die Merkmale des Anspruches 1 aufweist.

Erfindungsgemäß ist vorgesehen, dass das aufzureinigende Wachs gelöst und dann mit einem polaren Lösungsmittel vermischt wird, wobei das polare Lösungsmittel Alkohol ist, und das Wachs im Verhältnis von 20% zu 80% Alkohol mit dem Alkohol vermischt wird. das auf eine Temperatur oberhalb der Schmelztemperatur des Wachses erwärmt ist. Das Gemisch wird für einen definierten Zeitraum auf dieser Temperatur gehalten. Der Zeitraum sollte ausreichend sein, um dem Lösungsmittel eine möglichst quantitative Extraktion von in dem Wachs enthaltenen in polaren Lösungsmitteln löslichen Stoffen zu ermöglichen. Um den Grad der Extraktion zu verbessern, kann insbesondere vorgesehen sein, dass das Gemisch agitiert, z.B. geschüttelt oder sonstwie bewegt wird.

Anschließend lässt man dann das Gemisch soweit abkühlen bis sich das Wachs wieder verfestigt hat und entfernt dann das flüssige polare Lösungsmittel.

Ähnliche Verfahren sind bekannt, mit denen Duftstoffe aus z.B. Bienenwachs extrahiert werden. Diese reichern sich in dem polaren Lösungsmittel, in der Regel Ethanol, an und können daraus in Form eines in der Parfümindustrie eingesetzten sogenannten Absolues isoliert werden.

Überraschend wurde nun von der Anmelderin festgestellt, dass sich mit dem erfindungsgemäßen Verfahren auch die üblichen in dem Wachs angereicherten Schädlingsbekämpfungsmittel wie z.B. Fluvalinate, Brompropylate, DDT oder Dicofol, um nur einige Beispiele zu nennen, entfernen lassen. Dies war insbesondere deswegen überraschend, weil nicht zu erwarten war, dass die in der Regel fettlöslichen Schädlingsbekämpfungsmittel mit polaren Lösungsmitteln aus dem Wachs extrahiert werden können.

Im Rahmen der Erfindung einsetzbare polare Lösungsmittel sind insbesondere Alkohole. Bevorzugt wird Ethanol eingesetzt. Bei der Aufbereitung höher schmelzender Wachse kann es allerdings auch erforderlich sein, einen ebenfalls höher siedenden Alkohol einzusetzen. Hier würde sich z.B. Propanol anbieten.

Wie oben bereits angesprochen, eignet sich das Verfahren zur Aufbereitung aller Wachse, deren Quellen möglicherweise in Kontakt mit Pflanzenschutzmitteln oder Schädlingsbekämpfungsmitteln kommen können.

Das Verfahren nutzt die Unlöslichkeit von Wachsen in kurzkettigen Alkoholen wie Methanol, Ethanol, Propanol und seine Isomere, Butanol und seine Isomere aus.

Grundsätzlich kann das Verfahren in einer Ausgestaltung wie folgt ablaufen:
Das aufzureinigende Wachs wird geschmolzen, mit Alkohol versetzt im Verhältnis Wachs zu Alkohol von 20% zu 80% z.B. und eine gewisse Zeit (20 min. - 60min.) extrahiert, z.B. unter Rühren. Anschließend wird unter Rühren auf ca. 8°C abgekühlt, damit das Wachs quantitativ ausfällt. Es ist vorteilhaft, dass dabei konstant gerührt wird, damit eine pumpfähige Wachs-Alkoholaufschlämmung erhalten wird. Diese wird dann in einer geeigneten Vorrichtung (Filterpresse, Klärzentrifuge) abfiltriert. Dabei wird der gewonnene Alkohol wieder verwertet und der Rektifikation zugeführt. Der Filterrückstand wird ein zweites Mal aufgeschmolzen und wird ein zweites Mal mit frischem Alkohol im Verhältnis 20% Wachs und 80% Alkohol extrahiert. Es wird nach ca. 20-60 min. wieder unter Rühren auf ca. 8°C gekühlt und anschließend abfiltriert. Der Filterrückstand wird alkoholfrei destilliert (z.B. Vakuumdestillation) und kann als Wachs den entsprechenden Anwendungen zugeführt werden. Die Alkoholfraktionen werden vereinigt und können rektifiziert werden und können damit beim nächsten Mal wieder verwendet werden.

Besonders angesprochen im Rahmen der Erfindung sind Wachse wie z.B. Bienenwachs, Carnaubawachs.

Im Folgenden soll die Erfindung anhand einiger Beispiele näher erläutert werden.

### Beispiel 1

### Reinigung von Bienenwachs

Aus einer Charge Bienenwachs wurden circa 20g Probematerial genommen und darin nach gängigen Methoden der Gehalt an Fluvalinat bestimmt. Fluvalinat kann als Leitsubstanz betrachtet werden, d.h. diese Substanz ist bei Belastung eines Wachses mit Schädlingsbekämpfungsmitteln in der Regel immer präsent.

Das Ergebnis betrug 3,2mg/kg und liegt damit deutlich über dem in der Pharmakopöe vorgeschriebenen Grenzwert von 0,05mg/kg.

Aus derselben Charge wurde Bienenwachs nach dem erfindungsgemäßen Verfahren wie folgt aufbereitet:
Es wurden 50g Bienenwachs in einem Erlenmeierkolben mit Rückflusskühler geschmolzen und nach dem Aufschmelzen mit 200ml Ethanol versetzt. Es wurde anschließend 20 min. bei 75-80°C weitergerührt. Danach wurde der Rückflusskühler abgebaut und durch einen KPG-Rührer ersetzt und es wurde unter kräftigem Rühren abgekühlt. Zur Vervollständigung der Kristallisation wurde die Wachs-AlkoholAufschlämmung für ca. 60 min in den Kühlschrank bei 4-8 °C gestellt. Anschließend wurde über eine Filternutsche das Wachs vom Ethanol angetrennt. Das Wachs wurde wie unter den obigen Bedingungen beschrieben einer zweiten Extraktion unterworfen. Nach dem Trennen von Wachs und Ethanol wurde der Restethanol abgedampft oder im Vakuum abdestilliert.

Es wurde dann wiederum der Gehalt an Fluvalinat bestimmt, der nun 0,6 mg/kg betrug. Das aufbereitete Wachs war damit deutlich geringer belastet als das nicht behandelte Ausgangsmaterial. Der Wert liegt zwar nach wie vor über dem Grenzwert. Allerdings handelte es sich hier nur um ein Experiment mit dem grundsätzlich die Eignung des Verfahrens zur Entfernung von Fluvalinat und gezeigt werden sollte.

In weiteren Beispielen wird gezeigt, dass sich mit dem erfindungsgemäßen Verfahren noch höhere Reinheitsgrade erreichen lassen.

### Beispiel 2:

### Reinigung von mit unterschiedlichen Pestiziden dotiertem Wachs

Hier sollte gezeigt werden, dass und wie sich verschiedene Pestizidtypen mit dem erfindungsgemäßen Verfahren entfernen lassen. Dazu wurde ein unbelastetes Bienenwachs mit folgenden Pestiziden in den jeweiligen Konzentrationen versehen:
Lindan: 0,36 ppm
a-HCH: 0,32 ppm
2,4'- DDT: 0,36 ppm
Coumaphos: 2,00 ppm
Brompropylat: 2,16 ppm
tau-Fluvalinat: 2,16 ppm

Es wurden 50g derart dotiertes Bienenwachs in einem Erlenmeierkolben mit Rückflusskühler geschmolzen und nach dem Aufschmelzen mit 200ml Ethanol versetzt. Es wurde anschließend 45 min bei 75-80°C weitergerührt. Danach wurde der Rückflusskühler abgebaut und durch einen KPG-Rührer ersetzt und es wurde unter kräftigem Rühren abgekühlt. Zur Vervollständigung der Kristallisation wurde die Wachs-Alkohol-Aufschlämmung für ca. 60 min. in den Kühlschrank bei 4-8 °C gestellt. Anschließend wird über eine Filternutsche das Wachs vom Ethanol angetrennt. Das Wachs wurde wie unter den obigen Bedingungen beschrieben einer zweiten Extraktion unterworfen. Nach dem Trennen von Wachs und Ethanol wurde der Restethanol abgedampft oder im Vakuum abdestilliert.

Die anschließende Pestizidanalyse zeigte folgendes Ergebnis:
Lindan: 0,01 ppm
a-HCH: 0,01 ppm
2,4'- DDT: < 0,01 ppm
Coumaphos: < 0,03 ppm
Brompropylat: < 0,1 ppm
tau-Fluvalinat: < 0,1 ppm

Das Verfahren zeigt also eine gute bis sehr gute Entfernung der verschiedenen Pestizide, wobei insbesondere die Verlängerung der Extraktionszeit auf 45 min. (gegenüber dem Beispiel 1) für eine noch bessere Entfernung des tau-Fluvalinats gesorgt hat.

### Beispiel 3

### Reinigung von mit unterschiedlichen Pestiziden dotiertem höherschmelzenden Wachs

Hier soll gezeigt werden, dass das Verfahren auch für höher schmelzende Wachse anwendbar ist.

Dazu wurde ein unbelastetes Sonnenblumenwachs mit folgenden Pestiziden in den jeweiligen Konzentrationen versehen:
Lindan: 0,85 ppm
a-HCH: 0,46 ppm
2,4'- DDT: 0,50 ppm
Coumaphos: 3,00 ppm
Brompropylat: 3,50 ppm
tau-Fluvalinat: 3,10 ppm

Es wurden 50g derart dotiertes Sonnenblumenwachs in einem Erlenmeierkolben mit Rückflusskühler geschmolzen und nach dem Aufschmelzen mit 200 ml Ethanol versetzt. Es wurde anschließend 45 min bei 75-80°C weitergerührt. Danach wurde der Rückflusskühler abgebaut und durch einen KPG-Rührer ersetzt und es wurde unter kräftigem Rühren abgekühlt. Zur Vervollständigung der Kristallisation wurde die Wachs-Alkohol-Aufschlämmung für ca. 60 min. in den Kühlschrank bei 4-8 °C gestellt. Anschließend wurde über eine Filternutsche das Wachs vom Ethanol angetrennt. Das Wachs wurde wie unter den obigen Bedingungen beschrieben einer zweiten Extraktion unterworfen. Nach dem Trennen von Wachs und Ethanol wurde der Restethanol abgedampft oder im Vakuum abdestilliert.

Die anschließende Pestizidanalyse zeigte folgendes Ergebnis:
Lindan: 0,07 ppm
a-HCH: 0,04 ppm
2,4'- DDT: < 0,01 ppm
Coumaphos: < 0,03 ppm
Brompropylat: 0,2 ppm
tau-Fluvalinat: 0,2 ppm

Das Verfahren zeigt also auch bei höher schmelzenden Wachsen eine gute bis sehr gute Entfernung der verschiedenen Pestizide.

### Beispiel 4:

### Kalte Extraktion eines Bienenwachses mit großer Oberfläche

Dazu wurden 50 g gesprühtes Bienenwachs mit einer Teilchengröße von ca. 300µm mit 250 g Ethanol versetzt und es wurde eine Temperatur von 40°C eingestellt. Anschließend wurde bei dieser Temperatur 45 min. gerührt. Nach dem Abfiltrieren wurde der Filterrückstand erneut mit 250 g Ethanol versetzt und es wurde wieder eine Temperatur von 40°C eingestellt. Anschließend wurde bei dieser Temperatur 45 min. gerührt. Nach dem Abfiltrieren wurde der Rückstand bei 80-90°C vom restlichen Ethanol befreit.

Mit folgenden Pestiziden war das Ausgangsmaterial belastet:

| | |
|---|---|
| DDE, o,p- | 0,056 ppm |
| DDE, p,p'- | 0,024 ppm |
| DDT (gesamt) | 0,10 ppm |
| DDT, o,p'- | 0,078 ppm |
| Dicofol, p,p- | 0,45 ppm |
| S421 | 0,11 ppm |
| Tau-Fluvalinat | 4,0 ppm |
| Coumaphos | 1,2 ppm |

Nach der Extraktion wurden folgende Werte ermittelt:

| | |
|---|---|
| DDE, o,p- | Spuren < 0,01 ppm |
| DDE, p,p'- | Spuren < 0,01 ppm |
| DDT (gesamt) | 0,016 ppm |
| DDT, o,p'- | 0,016 ppm |
| Dicofol, p,p- | 0,11 ppm |
| S421 | nicht nachweisbar |
| Tau-Fluvalinat | 0,7 ppm |
| Coumaphos | nicht nachweisbar |

Die Kaltextraktion mit Ethanol zeigt bei allen Pestiziden eine deutliche Reduktion, die teilweise sogar bis unter die Nachweisgrenze geht.

## Patentansprüche

1. Verfahren zur Verringerung von Schädlingsbekämpfungsmittel in tierischen und pflanzlichen Wachsen, bei dem das Wachs in flüssigem Zustand mit einem auf eine Temperatur oberhalb der Schmelztemperatur des Wachses erwärmten polaren Lösungsmittel für einen definierten Zeitraum vermischt wird, dann die Mischung soweit abgekühlt wird, dass das Wachs sich verfestigt, während das Lösungsmittel flüssig bleibt, und dann das Lösungsmittel entfernt wird, wobei das polare Lösungsmittel Alkohol ist, und das Wachs im Verhältnis von 20% Wachs zu 80% Alkohol mit dem Alkohol vermischt wird.

2. Verfahren nach Anspruch 1, **dadurch gekennzeichnet, dass** es sich bei dem Lösungsmittel um Alkohol, insbesondere Ethanol oder Propanol sowie deren Isomere, handelt.

3. Verfahren nach einem der Ansprüche 1 oder 2, **dadurch gekennzeichnet, dass** das aufzureinigende Wachs Bienenwachs, Reiswachs oder Carnaubawachs ist.

4. Verfahren nach einem der Ansprüche 1 bis 3, wobei die Mischung nach dem Vermischen unter Rühren auf ca. 8°C abgekühlt wird.

5. Verwendung eines polaren Lösungsmittels zur Verringerung von Schädlingsbekämpfungsmitteln in Wachs, bei der das Wachs in flüssigem Zustand mit dem auf eine Temperatur oberhalb der Schmelztemperatur des Wachses erwärmten polaren Lösungsmittel für einen definierten Zeitraum vermischt wird, dann die Mischung soweit abgekühlt wird, dass das Wachs sich verfestigt, während das Lösungsmittel flüssig bleibt, und dann das Lösungsmittel entfernt wird.

6. Verwendung nach Anspruch 5, wobei das Schädlingsbekämpfungsmittel ein fettlösliches Schädlingsbekämpfungsmittel ist.

7. Verwendung nach einem der Ansprüche 5 bis 6, wobei das Schädlingsbekämpfungsmittel Fluvalinat, Brompropylat, DDT oder Dicofol ist.

8. Verwendung nach Anspruch 7, wobei das Schädlingsbekämpfungsmittel ein Fluvalinat ist.

9. Verwendung nach einem der Ansprüche 5 bis 8, wobei das aufzureinigende Wachs Bienenwachs, Reiswachs oder Carnaubawachs ist.

10. Verwendung nach Anspruch 9, wobei das aufzureinigende Wachs Bienenwachs ist.

11. Verwendung nach einem der Ansprüche 5 bis 10, wobei das Lösungsmittel Alkohol ist, vorzugsweise Ethanol oder Propanol sowie deren Isomere.

## Claims

1. Method for reducing the amount of pesticides in animal and plant waxes, in which the wax, in liquid state, is mixed for a defined period of time with a polar solvent that has been heated to a temperature above the melting temperature of the wax, and the mixture is then cooled appropriately such that the wax solidifies while the solvent remains liquid, and the solvent is then removed, whereby the polar solvent is alcohol and the wax is mixed with the alcohol at a ratio of 20% wax to 80% alcohol.

2. Method according to claim 1, **characterised in that** the solvent is alcohol, in particular ethanol or propanol or isomers thereof.

3. Method according to any one of the claims 1 or 2, **characterised in that** the wax to be treated is beeswax, rice wax or carnauba wax.

4. Method according to any one of the claims 1 to 3, whereby the mixture is being cooled to approximately 8°C while stirring after the mixing.

5. Use of a polar solvent for reducing the amount of pesticides in wax, in which the wax, in liquid state, is mixed for a defined period of time with the polar solvent that has been heated to a temperature above the melting temperature of the wax, and the mixture is then cooled appropriately such that the wax solidifies while the solvent remains liquid, and the solvent is then removed.

6. Use according to claim 5, whereby the pesticide is a fat-soluble pesticide.

7. Use according to any one of the claims 5 to 6, whereby the pesticide is fluvalinate, bromopropylate, DDT or dicofol.

8. Use according to claim 7, whereby the pesticide is a fluvalinate.

9. Use according to any one of the claims 5 to 8, whereby the wax to be treated is beeswax, rice wax or carnauba wax.

10. Use according to claim 9, whereby the wax to be treated is beeswax.

11. Use according to any one of the claims 5 to 10, whereby the solvent is alcohol, preferably ethanol or propanol or isomers thereof.

## Revendications

1. Procédé de réduction de produits phytosanitaires dans les cires animales et végétales dans le cadre duquel la cire à l'état liquide est, pendant un laps de temps défini, mélangée à un solvant polaire chauffé à une température supérieure à la température de fusion de la cire, puis le mélange étant alors refroidi jusqu'à ce que la cire se solidifie, le solvant restant liquide, après quoi le solvant est éliminé, le solvant polaire étant un alcool et la cire étant mélangée à l'alcool en une proportion de 20 % de cire pour 80 % d'alcool.

2. Procédé selon la revendication 1, **caractérisé en ce que** le solvant est un alcool, notamment de l'éthanol ou du propanol ainsi que leurs isomères.

3. Procédé selon l'une des revendications 1 ou 2, **caractérisé en ce que** la cire à épurer est de la cire d'abeille, de la cire de riz ou de la cire de carnauba.

4. Procédé selon l'une des revendications 1 à 3, le mélange étant refroidi à env. 8 °C tout en le brassant.

5. Utilisation d'un solvant polaire pour la réduction de produits phytosanitaires dans la cire dans le cadre duquel la cire à l'état liquide est, pendant un laps de temps défini, mélangée au solvant polaire chauffé à une température supérieure à la température de fusion de la cire, le mélange étant alors refroidi jusqu'à ce que la cire se solidifie, le solvant restant liquide, après quoi le solvant est éliminé.

6. Application selon la revendication 5, le produit phytosanitaire étant un produit phytosanitaire liposoluble.

7. Application selon l'une des revendications 5 à 6, le produit phytosanitaire étant du fluvalinate, du bromopropylate, du DDT ou du dicofol.

8. Application selon la revendication 7, le produit phytosanitaire étant un fluvalinate.

9. Application selon l'une des revendications 5 à 8, la cire à épurer étant de la cire d'abeille, de la cire de riz ou de la cire de carnauba.

10. Application selon la revendication 9, la cire à épurer étant de la cire d'abeille.

11. Application selon l'une des revendications 5 à 10, le solvants étant un alcool, de préférence de l'éthanol ou du propanol ainsi que leurs isomères.
